# EUROPÄISCHE PATENTSCHRIFT

(11) **EP 1 090 156 B1**
(45) Veröffentlichungstag und Bekanntmachung des Hinweises auf die Patenterteilung: **19.03.2003**
(21) Anmeldenummer: 99928168.6
(22) Anmeldetag: 21.06.1999
(51) Int. Cl.: C22C 21/06, C22C 1/02, B22D 21/04

(54) **BEHANDLUNG EINER ALUMINIUMLEGIERUNGSSCHMELZE**
TREATMENT OF AN ALUMINIUM ALLOY MELT
TRAITEMENT D'UNE MASSE FONDUE D'ALLIAGE D'ALUMINIUM

(30) Priorität: 26.06.1998 EP 98810594
(43) Veröffentlichungstag der Anmeldung: 11.04.2001
(73) Patentinhaber: ALUMINIUM RHEINFELDEN GmbH, 79618 Rheinfelden (DE)
(72) Erfinder: KOCH, Hubert, D-79618 Rheinfelden (DE)
(74) Vertreter: Patentanwälte Breiter + Wiedmer AG
(86) Internationale Anmeldenummer: IB9901260
(87) Internationale Veröffentlichungsnummer: WO00000654

(56) Entgegenhaltungen:
- EP-A- 0 110 190
- EP-A- 0 594 509
- DE-A- 2 658 308
- US-A- 5 540 791
- PATENT ABSTRACTS OF JAPAN vol. 095, no. 011, 26. Dezember 1995 (1995-12-26) & JP 07 197177 A (SKY ALUM CO LTD), 1. August 1995 (1995-08-01)

## Beschreibung

Die Erfindung betrifft ein Verfahren zur Herstellung von Aluminium-Magnesium-Gusslegierungen nach dem Oberbegriff von Anspruch 1.

Bei einem Betriebsunterbruch in einer Giesserei, beispielsweise über Feiertage oder über ein Wochenende, kann es vorkommen, dass eine an sich giessfertige Metallschmelze während mehr als 50 h auf einer Schmelzetemperatur von beispielsweise 750°C gehalten wird. Aluminium-Magnesium-Legierungen mit höherem Magnesiumgehalt neigen nach längeren Abstehzeiten zur Verkrätzung. Die Anwesenheit von Magnesium in der Schmelze bewirkt, dass die schützenden Oxidhaut, die eine Oxidation des Aluminiums im Normalfall verhindert, durchlässig wird und die Reaktion des Aluminiums mit Sauerstoff ablaufen kann. Auf der Schmelze bildet sich eine blumenkohlartige Krätze, die vorwiegend aus Spinell (MgO · Al₂O₃) besteht Durch Deckelheizungsöfen wird dieser Vorgang weiter verstärkt, da die Temperatur der Metallbadoberfläche bedingt durch die Strahlungswärme der Heizstäbe im Deckel sehr hoch ist und eine Konvektion im Metallbad durch Temperaturschichtung verhindert wird. Aufgrund der Schwerkraftseigerung reichert sich Magnesium in der Nähe der Schmelzeoberfläche an und führt zu einer zusätzlichen Verstärkung dieses Effektes. Die sich bildende Krätze ist sehr hart, hat eine blumenkohlartige Morphologie und sinkt auf den Tiegelboden ab, so dass der ganze Ofen kontaminiert werden kann, wenn nicht früh genug abgekrätzt wird. Die Verkrätzung setzt umso früher ein, je höher die Schmelzetemperatur ist.

Es ist bekannt, dass die Verkrätzung von Aluminium-Magnesium-Legierungen durch Zulegieren von Beryllium abgemildert wird, aber nicht ganz vermieden werden kann. Es wurde beobachtet, dass der Berylliumgehalt in einer Aluminium-Magnesium-Legierung in der Schmelze mit der Zeit abnimmt und offenbar beim Unterschreiten einer kritischen Berylliumkonzentration eine rasche Krätzebildung auf der Schmelze einsetzt. Eine erhöhte Berylliumzugabe zur Metallschmelze ist wegen der karzinogenen Eigenschaften von Beryllium unerwünscht und sollte deshalb möglichst vermieden werden.

Aus US-A-5 540 791, EP-A-0 594 509, JP-A-7 197 177 und EP-A-0 110 190 sind Knetlegierungen mit einem Vanadiumgehalt zur Erzielung einer rekristallisationshemmenden Wirkung bzw. Zur Vermeidung einer Kornvergröberung bei der Homogenisierung bekannt.

Der Erfindung liegt die Aufgabe zugrunde, durch legierungstechnische Massnahmen einen höheren Verkrätzungswiderstand für Aluminium-Magnesium-Legierungen herbeizuführen als dies mit einem Berylliumzusatz nach dem Stand der Technik möglich ist.

Zur erfindungsgemässen Lösung der Aufgabe führt ein Verfahren mit den Merkmalen von Anspruch 1. Bevorzugte Ausführungsformen des erfindungsgemässen Verfahrens sind gegenstand abhängiger Ansprüche.

Überraschend hat sich gezeigt, dass durch Zulegieren von Vanadium die krätzevermindemde Zugabe von Beryllium in erheblich kleinerer Menge erfolgen kann als ohne Vanadiumzugabe, wobei im allgemeinen die Zugabe von Vanadium in einer Menge von weniger als 0.05 Gew.-% auch bei Legierungen mit einem Gehalt von mehr als 5 Gew.-% Magnesium ausreicht.

Bevorzugt wird der Schmelze 0.02 bis 0.05 Gew.-% Vanadium, zugegeben.

Bei einem Gehalt von mehr als 3.5 Gew.-% Magnesium genügt eine Zugabe von 25 bis 50 ppm Beryllium, vorzugsweise 25 bis 35 ppm Beryllium. Liegt der Gehalt von Magnesium in der Schmelze tiefer als 3.5 Gew.-%, so sind weniger als 25 ppm Beryllium erforderlich, um einen hohen Verkrätzungswiderstand zu erzielen. Bei geringeren Anforderungen an die Verkrätzungsneigung kann sogar auf eine Berylliumzugabe verzichtet werden.

Eine bevorzugte Anwendung des erfindungsgemässen Verfahrens liegt in der Herstellung von Gusslegierungen mit

Besonders bevorzugt wird das erfindungsgemässe Verfahren zur Herstellung von Druckgusslegierungen eingesetzt.

Weitere Vorteile, Merkmale und Einzelheiten der Erfindung ergeben sich aus der nachfolgenden Beschreibung von Ausführungsbeispielen.

Je ca. 50 kg einer Aluminium-Magnesium-Legierung mit unterschiedlichem Beryllium- und Vanadiumgehalt wurden in einem Tiegel im Induktionsofen aufgeschmolzen. Anschliessend wurde der Tiegel in einen Widerstandsofen überführt und dort bei einer Temperatur von 750°C gehalten. Die chemischen Analysen (in Gew.-%) der untersuchten Chargen sind in Tabelle 1 zusammengefasst. Die Chargen 1 und 3 bis 6 weisen einen erfindungsgemässen Vanadiumgehalt auf, die Charge 2 liegt mit ihrem Vanadiumgehalt ausserhalb des erfindungsgemässen Bereichs.

In bestimmten Zeitabständen wurden von den verschiedenen Chargen zur Bestimmung der chemischen Zusammensetzung Proben genommen. Des weiteren wurde die Schmelzeoberfläche in bestimmten Zeitabständen beobachtet, um den Zeitpunkt der verstärkten Krätzebildung zu bestimmen. Tabelle 2 zeigt die Zeit bis zur Verkrätzung der Schmelze in Abhängigkeit vom Beryllium- und Vanadiumgehalt der Legierung. Die Ergebnisse deuten daraufhin, dass zumindest bei den untersuchten Aluminium-Magnesium-Legierungen mit hohem Magnesiumgehalt eine geringe Menge Beryllium neben dem erfindungsgemässen Anteil an Vanadium in der Schmelze vorhanden sein muss, damit ein hoher Verkrätzungwiderstand erzielt werden kann. Andererseits genügt bei einer Zugabe von Vanadium im erfindungsgemässen Bereich bereits ein Berylliumgehalt von etwa 25 ppm, um den Verkrätzungswiderstand erheblich zu verbessern.

**Tabelle 1**

| Charge | Si | Fe | Cu | Mn | Mg | Cr | Zn | Ti | Be | V |
|---|---|---|---|---|---|---|---|---|---|---|
| 1 | 2.36 | 0.08 | <0.001 | 0.78 | 5.31 | <0.001 | 0.002 | 0.13 | 0.0011 | 0.072 |
| 2 | 2.30 | 0.08 | <0.001 | 0.74 | 5.69 | <0.001 | 0.01 | 0.11 | 0.0043 | 0.0052 |
| 3 | 2.37 | 0.08 | <0.001 | 0.79 | 5.28 | <0.001 | 0.002 | 0.12 | 0.0026 | 0.080 |
| 4 | 2.38 | 0.08 | <0.001 | 0.78 | 5.27 | <0.001 | 0.002 | 0.08 | 0.0026 | 0.072 |
| 5 | 2.47 | 0.11 | <0.001 | 0.70 | 6.29 | <0.001 | 0.006 | 0.13 | 0.0033 | 0.021 |
| 6 | 2.13 | 0.09 | <0.001 | 0.70 | 5.61 | <0.002 | 0.005 | 0.15 | 0.0025 | 0.045 |

**Tabelle 2**

| Charge | Be-Gehalt [ppm] | V-Gehalt [Gew.-%] | Zeit bis zur Verkrätzung [h] |
|---|---|---|---|
| 1 | 11 | 0.072 | 68 |
| 2 | 43 | 0.005 | 63 |
| 3 | 26 | 0.080 | 158 |
| 4 | 26 | 0.072 | 139*) |
| 5 | 33 | 0.021 | 160*) |
| 6 | 25 | 0.045 | 171*) |

| | | | |
|---|---|---|---|
| *) Nicht verkrätzt, Versuch abgebrochen | | | |

## Patentansprüche

1. Verfahren zur Herstellung von Aluminium-Magnesium-Gusslegierungen mit einem Gehalt von mindestens 2.5 Gew.-% Magnesium,
**dadurch gekennzeichnet, dass**
der Legierung im geschmolzenen Zustand zur Verminderung der Anfälligkeit der Legierungsschmelze gegen Verkrätzung 0.02 bis 0.08 Gew.-% Vanadium und 11 bis 50 ppm Beryllium zugegeben wird.

2. Verfahren nach Anspruch 1, **dadurch gekennzeichnet, dass** der Schmelze 0.02 bis 0.05 Gew.-% Vanadium zugegeben wird.

3. Verfahren nach Anspruch 1 oder 2, **dadurch gekennzeichnet, dass** der Schmelze 11 bis 35 ppm Beryllium zugegeben wird.

4. Verfahren nach Anspruch 1 zur Herstellung von Gusslegierungen mit
2.5 bis 7 Gew.-% Magnesium
max. 2.5 Gew.-% Silizium
max. 1.6 Gew.-% Mangan
max. 0.2 Gew.-% Titan
max. 0.3 Gew.-% Eisen
max. 0.2 Gew.-% Kobalt
0.02 bis 0.08 Gew.-% Vanadium
11 bis 50 ppm Beryllium
sowie Aluminium als Rest und herstellungsbedingte Verunreinigungen, einzeln max. 0.05 Gew.-%, insgesamt max. 0.15 Gew.-%.

5. Verfahren nach Anspruch 4 zur Herstellung von Druckgusslegierungen.

## Claims

1. Process for the production of aluminium-magnesium casting alloys with a content of at least 2.5 w.% magnesium, **characterised in that** to the alloy in its molten state, to reduce the susceptibility of the alloy melt to dross-forming, are added 0.02 to 0.08 w.% vanadium and 11 to 50 ppm beryllium.

2. Process according to claim 1, **characterised in that** to the melt is added 0.02 to 0.05 w.% vanadium.

3. Process according to claim 1 or 2, **characterised in that** to the melt is added 11 to 35 ppm beryllium.

4. Process according to claim 1 for the production of casting alloys with
2.5 to 7 w.% magnesium
max. 2.5 w.% silicon
max. 1.6 w.% manganese
max. 0.2 w.% titanium
max. 0.3 w.% iron
max. 0.2 w.% cobalt
0.02 to 0.08 w.% vanadium
11 to 50 ppm beryllium
and aluminium as remainder and production-induced contaminants, individually max. 0.05 w.%, total max. 0.15 w.%.

5. Process according to claim 4 for the production of casting alloys.

## Revendications

1. Procédé de fabrication d'alliage de fonderie aluminium-magnésium à teneur d'au, moins 2,5% en poids en magnésium,
**caractérisé en ce que**
des teneurs de 0,02 à 0,08 % en poids de vanadium et de 11 à 50 ppm de béryllium sont ajoutées à l'alliage à l'état fondu pour diminuer la sensibilité du bain d'alliage à la formation de crasses.

2. Procédé selon la revendication 1, **caractérisé en ce que** la teneur de l'addition de vanadium est au moins 0,02 à 0,05% en poids.

3. Procédé selon la revendication 1 ou 2, **caractérisé en ce que** la teneur de l'addition de béryllium peut atteindre 11 à 35 ppm.

4. Procédé selon la revendication 1 pour la fabrication d'alliages de fonderie contenant:
2,5 à 7 % en poids de magnésium
au maximum 2,5 % en poids de silicium
au maximum 1,6 % en poids de manganèse
au maximum 0,2 % en poids de titane
au maximum 0,3 % en poids de fer
au maximum 0,2 % en poids de cobalt
0,02 à 0,08% en poids de vanadium
11 à 50 ppm de béryllium
ainsi que de l'aluminium pour le solde et des impuretés résultant de la fabrication à des teneurs maximales de 0,05 % en poids pour chaque élément, et de 0,15 % poids au total.

5. Procédé selon la revendication 4 pour la fabrication d'alliage de fonderie.
